# FASCICULE DE BREVET EUROPEEN

(11) **EP 1 156 126 B1**
(45) Date de publication et mention de la délivrance du brevet: **15.10.2003**
(21) Numéro de dépôt: 01402190.1
(22) Date de dépôt: 17.08.2001
(51) Int. Cl.: C21D 8/02, C21D 6/00, C22C 38/08, C22C 38/14, C22C 38/06

(54) **Procédé de fabrication d'une bande en alliage Fe-Ni et bandes obtenues**
Verfahren zur Herstellung eines Bandes aus Fe-Ni-Legierung und daraus hergestellte Bänder
Process for manufacturing an Fe-Ni alloy strip and strips produced thereby

(30) Priorité: 24.01.2001 FR 0100971
(43) Date de publication de la demande: 21.11.2001
(73) Titulaire: IMPHY UGINE PRECISION, 92800 Puteaux (FR)
(72) Inventeur: Cozar, Ricardo, 58160 LA Fermete (FR); Reyal, Jean-Pierre, 95610 Eragny (FR); Reydet, Pierre Louis, 58130 Montigny aux Amognes (FR)
(74) Mandataire: Bouget, Lucien

(56) Documents cités:
- EP-A- 0 792 943
- EP-A- 0 889 488
- EP-A- 1 063 304
- DE-A- 3 636 815
- US-A- 4 578 130
- PATENT ABSTRACTS OF JAPAN vol. 016, no. 566 (C-1009), 8 décembre 1992 (1992-12-08) -& JP 04 221020 A (NIPPON MINING CO LTD), 11 août 1992 (1992-08-11)
- DATABASE WPI Section Ch, Week 200065 Derwent Publications Ltd., London, GB; Class L03, AN 2000-581304 XP002167916 -& JP 2000 328131 A (NIPPON KINZOKU IND CO LTD), 28 novembre 2000 (2000-11-28)

## Description

La présente invention est relative à la fabrication d'une bande en alliage Fe-Ni du type "à durcissement structural γ' et/ou γ"" et à la bande obtenue.

Pour fabriquer des objets tels que des cadres supports de masque d'ombre tendu pour tube de télévision en couleur, on utilise des bandes en alliage Fe-Ni du type "à durcissement structural γ' et/ou γ"" ayant un faible coefficient de dilatation et une limite d'élasticité élevée après durcissement. (voir par exemple EP-A-1063304)

Le procédé de fabrication de ces cadres comporte de nombreuses opérations. Tout d'abord, on découpe dans une bande adoucie des pièces qui sont pliées puis assemblées par soudage de façon à obtenir un cadre. Sur ce cadre on effectue ensuite des opérations destinées à le noircir par formation d'une couche d'oxydes et à le durcir et à fixer le masque d'ombre. Au cours de ces opérations, le cadre est soumis à des efforts à haute température qui peuvent engendrer un fluage qui peut engendrer des déformations inacceptables voire même des ruptures.

Le but de la présente invention est de proposer un procédé qui permette d'obtenir une bande en alliage Fe-Ni du type "à durcissement structural γ' et/ou γ"" qui ait une bonne résistance au fluage et qui, de préférence, ait une bonne aptitude au noircissement.

A cet effet, l'invention a pour objet un procédé de fabrication d'une bande en alliage Fe-Ni du type "à durcissement structural γ' et/ou γ"" dont le coefficient de dilatation thermique entre 20°C et 150°C est inférieur à 7x10⁻⁶/K selon lequel :
- la composition chimique de l'alliage est telle que :$\text{40 % ≤ Ni + Co + Cu ≤ 45 %}$$\text{0 % ≤ Co ≤ 5 %}$$\text{0 % ≤ Cu ≤ 3 %}$$\text{0,5 % ≤ Ti ≤ 4 %}$$\text{0,02 % ≤ Al ≤ 1,5 %}$$\text{0 % ≤ Nb + Ta/2 ≤ 6 %}$$\text{0 % ≤ Cr ≤ 3 %}$$\text{0 % ≤ Zr ≤ 1 %}$$\text{0 % ≤ Mo + W/2 ≤ 3 %}$$\text{C ≤ 0,1 %}$$\text{Si ≤ 0,7 %}$$\text{Mn ≤ 0,7 %}$$\text{S ≤ 0,02 %}$$\text{P ≤ 0,04 %}$$\text{0 % ≤ B ≤ 0,005 %}$ le reste étant du fer et des impuretés résultant de l'élaboration,
- on fabrique une bande à chaud soit par laminage à chaud d'un demi-produit, soit par coulée directe de bande mince éventuellement légèrement laminée à chaud, et on soumet la bande à chaud à un recuit d'adoucissement constitué d'un maintien entre 950°C et 1200°C suivi d'un refroidissement jusqu'à une température inférieure à 500°C, la durée du refroidissement entre la température de recuit d'adoucissement et 500°C étant inférieure à 5 minutes, et éventuellement d'un décapage, pour obtenir une bande adoucie.
- on fabrique une bande écrouie par laminage à froid de ladite bande adoucie, avec un taux de réduction supérieur à 5 %,
- on soumet la bande écrouie à un recuit de recristallisation sous une atmosphère neutre ou réductrice réalisé soit au défilé avec un temps de séjour entre 1000°C et 1200°C compris entre 30 s et 5 mn, soit en statique avec un maintien à une température comprise entre 1000°C et 1050°C pendant un temps compris entre 15 mn à 5 h, suivi d'un refroidissement jusqu'à une température inférieure à 500°C à une vitesse de refroidissement suffisante pour éviter la formation de précipités durcissants, et
- on soumet ensuite la bande à un traitement de durcissement entre 500°C et 800°C environ, la bande présentant, après durcissement, une résistance au fluage à 600°C pendant 1 heure sous 350 MPa caractérisée par un allongement inférieur à 0,2 %.

L'invention est également relative à une bande en alliage durci selon la revendication 12 et à une bande en alliage à l'état non durci selon la revendication 14.

L'invention concerne donc en particulier une bande en alliage Fe-Ni du type "à durcissement structural γ' et/ou γ"" dont le coefficient de dilatation thermique entre 20°C et 150°C est inférieur à 7x10⁻⁶/K non durcie, qui, après durcissement par précipitation de phase γ' et/ou γ", a une limite d'élasticité supérieure à 600 MPa et une résistance au fluage à 600°C pendant 1 heure sous 350 MPa caractérisée par un allongement inférieur à 0,2 %, et dont, au moins une face comporte une couche dorée uniforme.

L'invention va maintenant être décrite plus en détail mais de façon non limitative.

Les alliages Fe-Ni du type à durcissement structural γ' et/ou γ" sont des alliages dont les éléments principaux sont le fer et le nickel et qui comportent en outre un ou plusieurs éléments tels que le titane ou l'aluminium pouvant former des précipités de la phase intermétallique γ', ou tels que le niobium ou le tantale pouvant former des précipités de la phase intermétallique γ". Ces précipités sont durcissants. D'autres éléments peuvent être présents en quantités limitées tels que le chrome, le molybdène, le tungstène, le zirconium, le carbone, le silicium, le manganèse, ainsi que des impuretés résultant de l'élaboration. Le choix des teneurs en ces différents éléments permet d'ajuster les différentes propriétés de l'alliage telles que son coefficient de dilatation et sa dureté après durcissement.

Un tel alliage peut être "à l'état adouci", c'est-à-dire ayant une limite d'élasticité limitée lorsque les éléments durcissants sont en solution, ce qui peut être obtenu par un recuit d'adoucissement constitué d'un maintien à une température suffisante, comprise entre 950°C et 1200°C et mieux, entre 1000°C et 1075°C pendant un temps compris, de préférence, entre 1 minute et 5 minutes. Ce maintien doit être suivi d'un refroidissement rapide jusqu'à une température inférieure à 500°C, et par exemple jusqu'à la température ambiante. De préférence, le refroidissement entre la température de recuit d'adoucissement et 500°C doit être inférieur à 5 minutes, et mieux, inférieur à 4 minutes. Mieux encore, le refroidissement entre la température de recuit et 400°C doit être inférieur à 5 minutes. La température de recuit doit être suffisante pour éviter la formation de précipités γ' cellulaires aux joints de grains, et pas trop élevée pour d'une part éviter la mise en solution des carbures et éviter leur précipitation aux joints des grains, et d'autre part pour éviter le grossissement du grain. Ce recuit d'adoucissement se fait, de préférence, sous une atmosphère protectrice constituée, par exemple, d'un mélange d'hydrogène et d'azote ayant un point de rosée inférieur à - 40°C, et de préférence inférieur à - 45°C. Ces conditions de traitement sont celles aux quelles on fera référence par la suite, lorsqu'on considèrera un traitement d'adoucissement.

Le durcissement est obtenu par un traitement thermique de durcissement entre 500°C et 800°C destiné à faire précipiter les phases assurant le durcissement. De préférence, ce traitement est effectué par exemple vers 750°C pendant 30 minutes environ.

Pour fabriquer un cadre support de masque d'ombre tendu pour tube de télévision en couleur, on choisit la composition pour que le coefficient de dilatation thermique entre 20°C et 150°C soit inférieur à 7x10⁻⁶/K, et de préférence inférieur à 6x10⁻⁶/K, et mieux encore inférieur à 5x10⁻⁶/K. On choisit également la composition pour que la limite d'élasticité à l'état durci soit supérieure à 600 MPa, et mieux, supérieure à 700 MPa.

Pour cela, la composition chimique, en % en poids, est telle que :$\text{40% ≤ Ni+Co+Cu ≤ 45%}$$\text{0% ≤ Co ≤ 5%}$$\text{0% ≤ Cu ≤ 3%}$$\text{0,5% ≤ Ti ≤ 4%}$$\text{0,02% ≤ Al ≤ 1,5%}$$\text{0% ≤ Nb + Ta/2 ≤ 6%}$$\text{0% ≤ Cr ≤ 3%}$$\text{0% ≤ Zr ≤ 1%}$$\text{0% ≤ Mo + W/2 ≤ 3%}$$\text{C ≤ 0,1%}$$\text{Si ≤ 0,7%}$$\text{Mn ≤ 0,7%}$$\text{S ≤ 0,02%}$$\text{P ≤ 0,04%}$$\text{0% ≤ B ≤ 0,005%}$ le reste étant du fer et des impuretés résultant de l'élaboration.

De préférence, la composition chimique est telle que :$\text{40,5% ≤ Ni+Co+Cu ≤ 44,5%}$$\text{0% ≤ Co ≤ 5%}$$\text{0% ≤ Cu ≤ 3%}$$\text{1,5% ≤ Ti ≤ 3,5%}$$\text{0% ≤ Nb + Ta/2 ≤ 1 %}$$\text{0,05% ≤ Al ≤ 1%}$$\text{0% ≤ Cr ≤ 0,5%}$$\text{0% ≤ Zr ≤ 0,5%}$$\text{0% ≤ Mo + W/2 ≤ 0,1%}$$\text{C ≤ 0,05%}$$\text{Si ≤ 0,5%}$$\text{Mn ≤ 0,5%}$$\text{S ≤ 0,01%}$$\text{P ≤ 0,02%}$$\text{0,0005% ≤ B ≤ 0,003%}$

D'une façon générale, la teneur en nickel est ajustée en fonction des teneurs en titane, aluminium, niobium et tantale de telle sorte que le la teneur en nickel de la matrice après précipitation des composés intermétalliques permette d'obtenir le coefficient de dilatation thermique souhaité.
Pour fabriquer la bande on commence par élaborer l'alliage soit au four électrique à arc et affinage en poche, soit au four à induction. On obtient ainsi un alliage liquide.

L'alliage liquide peut être coulé directement sous forme d'un demi-produit tel qu'un lingot, une brame ou une billette, voire sous forme d'une bande obtenue par coulée directe de bandes minces, par exemple par coulée entre cylindres.

L'alliage liquide peut également, et de préférence, être coulé sous forme d'une électrode de refusion qu'on refond soit sous laitier électo-conducteur (procédé ESR), soit par arc sous vide (procédé VAR) pour obtenir un demi-produit. Cette refusion a l'avantage de donner un métal plus homogène comportant peu de ségrégations et peu de défauts tels que des inclusions oxydées.

Le demi-produit est réchauffé et, de préférence, maintenu entre 1100°C et 1300°C pendant 2 à 50 heures de façon à l'homogénéiser, puis laminé à chaud, à une température comprise entre 900°C et 1300°C pour obtenir une bande à chaud d'épaisseur comprise entre environ 3 mm et 5 mm (le choix de l'épaisseur est fonction de l'épaisseur de la bande qu'on veut obtenir en final).

Lorsque l'alliage est coulé directement sous forme de bande mince, celle-ci peut ou non être légèrement laminée à chaud.

Dans tous les cas, la bande est ensuite adoucie par un recuit d'adoucissement suivi d'un refroidissement rapide comme indiqué ci-dessus, puis elle est décapée. On obtient ainsi une bande adoucie.

La bande adoucie est alors laminée à froid en une ou plusieurs opérations séparées par des recuits d'adoucissement, de préférence dans les conditions indiquées ci-dessus. La dernière opération de laminage à froid doit se faire avec un taux de réduction supérieur à 5 % et de préférence inférieur à 90 %, de façon à obtenir une bande écrouie.

Avant le laminage à froid, ou entre deux opérations de laminage à froid successives, ou après le laminage à froid, la bande peut être abrasée sur une ou sur les deux faces, par exemple par polissage, de façon à enlever une couche superficielle appauvrie en titane par les maintiens à haute température précédents.

La bande ainsi obtenue est alors soumise à un recuit de recristallisation sous une atmosphère neutre ou réductrice réalisé soit au défilé avec un temps de séjour entre 1000°C et 1200°C compris entre 30 s et 5 mn, soit en statique avec un maintien à une température comprise entre 1000°C et 1050°C pendant un temps compris entre 15 mn et 5 h, suivi d'un refroidissement jusqu'à une température inférieure à 500°C à une vitesse de refroidissement suffisante pour éviter la formation de précipités durcissants. De préférence, le recuit est réalisé dans les conditions préférées de recuit d'adoucissement décrites ci-dessus. De préférence, l'atmosphère est constituée de 20 % à 30 % d'azote et de 80 % à 70 % d'hydrogène, avec un point de rosée de préférence inférieur à - 40°C, et mieux inférieur à - 45°C. Par exemple, l'atmosphère peut contenir 25 % d'azote et 75 % d'hydrogène, environ.

Ce traitement de recristallisation réalisé sur une bande ayant un taux d'écrouissage supérieur à 5 % permet d'obtenir à l'état durci une résistance au fluage caractérisée par un allongement inférieur à 0,2 % après un maintien d'une heure à 600°C sous 350 MPa. Cette résistance au fluage permet de fabriquer les cadres support de masque d'ombre tendu dans de bonnes conditions.

Il est à noter que pour obtenir une bonne résistance au fluage, la température du recuit de recristallisation doit être supérieure à 1000°C et, de préférence voisine de 1050°C. En effet, pour des teneurs de 2,6 % environ en titane et de 0,21 % environ en aluminium, l'allongement au fluage sous 350 MPa à 600°C en 1 heure est de 0,28 % pour une température de recuit de 950°C, de 0,14 % pour une température de 1010°C, de 0,06 % pour une température de 1060°C et de 0,03 % pour une température de 1100°C.

Lorsqu'une face de la bande a été abrasée avant le recuit de recristallisation, après le recuit, cette face a une couleur dorée uniforme résultant de la formation en surface d'une couche de quelques microns d'épaisseur, voire de moins de 1 micron, constituée de composés tels que le nitrure de titane. Cette couche dorée a l'avantage de faciliter l'opération de noircissement du cadre (en anglais : blackening) effectuée lors de la fabrication de celui-ci.

Après recuit de recristallisation ou d'adoucissement, la bande peut être planée. Il est alors souhaitable que le planage engendre un écrouissage équivalent inférieur à 5 %. Mais, il est souhaitable que cet écrouissage équivalent soit supérieur à 1 % et mieux, supérieur à 2 %. Cet écrouissage améliore la tenue au fluage. Par écrouissage équivalent, on entend un écrouissage pour lequel par un essai de traction sur une bande adoucie non planée, on obtient la même limite d'élasticité que par un essai de traction sur la bande après planage.

Par ce procédé, on obtient une bande en alliage Fe-Ni du type à durcissement structural γ' et/ou γ" dont le coefficient de dilatation thermique entre 20°C et 150°C est inférieur à 7x10⁻⁶/K non durcie, caractérisée en ce que, après durcissement par précipitation de phases γ' et/ou γ", elle a une limite d'élasticité supérieure à 600 MPa et une résistance au fluage à 600°C pendant une heure sous 350 MPa caractérisée par un allongement inférieur à 0,2 %, et en ce que, éventuellement, au moins une face comporte une couche de couleur dorée uniforme. Cette bande est particulièrement adaptée à la fabrication d'un cadre support de masque d'ombre tendu pour tube de télévision en couleur.

A titre d'exemple, on a fabriqué des bandes en alliage Fe-Ni durci conformément à l'invention, dont la composition chimique comprenait, en % en poids :

| Ni | Cu | Ti | Al | Nb | Mo | C | Si | Mn | S | P | B |
|---|---|---|---|---|---|---|---|---|---|---|---|
| 42,85 | 0,18 | 2,48 | 0,251 | 0 | 0,08 | 0,006 | 0,1 | 0,15 | 0,0009 | 0,005 | 0,0012 |

Le reste est du fer et des impuretés, ou des éléments sous forme de traces, résultant de l'élaboration.

L'alliage a été élaboré au four VIM puis refondu ESR pour obtenir des lingots qui ont été laminés à chaud après réchauffage à 1100°C pour obtenir deux bandes à chaud A et B de 4 mm d'épaisseur. Ces bandes ont été décapées et recuites à 1050°C pendant 4 minutes puis refroidies en dessous de 400°C en 280 secondes. Les bandes ainsi adoucies ont été laminées à froid pour obtenir une épaisseur de 1,5 mm, ce qui correspond à un taux d'écrouissage de 62%. Les bandes ont alors été polies sur une face puis recuites à 1050°C pendant 4 minutes et refroidies en 190 secondes en dessous de 400°C.

La bande A a été planée à froid avec une planeuse à rouleaux sans traction engendrant un écrouissage équivalent de 2,5%, puis elle a été soumise à un traitement de durcissement par maintien à 750°C pendant 30 minutes.

La bande B a été planée à froid avec une planeuse à rouleaux sous traction engendrant un écrouissage équivalent de 5%, puis elle a été soumise à un traitement de durcissement par maintien à 750°C pendant 30 minutes.

On a mesuré sur les bandes A et B, les caractéristiques mécaniques avant durcissement et après durcissement, ainsi que l'allongement au fluage à 600°C sous 350 MPa pendant 1 heure, après durcissement.

Les résultats ont été les suivants :
- a l'état adouci avant planage (A et B) :

| E (Gpa) | Rp0,2 (MPa) | Rm (MPa) | Ar (%) | At (%) |
|---|---|---|---|---|
| 119 | 318 | 618 | 26,3 | 44,9 |

E = module d'Young, Rp0,2= limite d'élasticité, Rm= résistance à la traction,
Ar = allongement réparti, At = allongement total.
- après planage, mais avant durcissement :

| | E (Gpa) | Rp0,2 (MPa) | Rm (MPa) | Ar (%) | At (%) |
|---|---|---|---|---|---|
| A | 102 | 362 | 645 | 25,7 | 41,8 |
| B | 166 | 389 | 658 | 24,8 | 39,1 |

- après planage, mais après durcissement :

| | E (Gpa) | Rp0,2 (MPa) | Rm (MPa) | Ar (%) | At (%) |
|---|---|---|---|---|---|
| A | 170 | 980 | 1256 | 10,5 | 17,9 |
| B | 174 | 1000 | 1271 | 9,4 | 18,5 |

Ces résultats montrent notamment qu'un léger écrouissage favorise le durcissement.
- allongement au fluage à 600°C sous 350 MPa, 1 heure :
   A : 0,005%
   B:-0,13%

On constate que l'allongement par fluage pour la bande B est négatif. Ceci résulte du fait que, en raison de l'écrouissage voisin de 5%, le maintien à 600°C engendre un léger durcissement supplémentaire qui s'accompagne d'un rétreint de la bande.

Le coefficient de dilatation thermique des bandes était inférieur à 7x10⁻⁶ /K.

## Revendications

1. Procédé de fabrication d'une bande en alliage Fe-Ni du type "à durcissement structural γ' et/ou γ" dont le coefficient de dilatation thermique entre 20°C et 150°C est inférieur à 7x10⁻⁶/K selon lequel :
- la composition chimique de l'alliage est telle que :$\text{40 % ≤ Ni + Co + Cu ≤ 45 %}$$\text{0 % ≤ Co ≤ 5 %}$$\text{0 % ≤ Cu ≤ 3 %}$$\text{0,5 % ≤ Ti ≤ 4 %}$$\text{0,02 % ≤ Al ≤ 1,5 %}$$\text{0 % ≤ Nb + Ta/2 ≤ 6 %}$$\text{0 % ≤ Cr ≤ 3 %}$$\text{0 % ≤ Zr ≤ 1 %}$$\text{0 % ≤ Mo + W/2 ≤ 3 %}$$\text{C ≤ 0,1 %}$$\text{Si ≤ 0,7 %}$$\text{Mn ≤ 0,7 %}$$\text{S ≤ 0,02 %}$$\text{P ≤ 0,04 %}$$\text{0 % ≤ B ≤ 0,005 %}$ le reste étant du fer et des impuretés résultant de l'élaboration,
- on fabrique une bande à chaud soit par laminage à chaud d'un demi-produit, soit par coulée directe de bande mince éventuellement légèrement laminée à chaud, et on soumet la bande à chaud à un recuit d'adoucissement constitué d'un maintien entre 950°C et 1200°C suivi d'un refroidissement jusqu'à une température inférieure à 500°C, la durée du refroidissement entre la température de recuit d'adoucissement et 500°C étant inférieure à 5 mn, et éventuellement d'un décapage, pour obtenir une bande adoucie.
- on fabrique une bande écrouie par laminage à froid de ladite bande adoucie, avec un taux de réduction supérieur à 5 %,
- on soumet la bande écrouie à un recuit de recristallisation sous une atmosphère neutre ou réductrice réalisé soit au défilé avec un temps de séjour entre 1000°C et 1200°C compris entre 30 s et 5 mn, soit en statique avec un maintien à une température comprise entre 1000°C et 1050°C pendant un temps compris entre 15 mn à 5 h, suivi d'un refroidissement jusqu'à une température inférieure à 500°C à une vitesse de refroidissement suffisante pour éviter la formation de précipités durcissants, et
- on soumet ensuite la bande à un traitement de durcissement entre 500°C et 800°C, la bande présentant, après durcissement, une résistance au fluage à 600°C pendant 1 heure sous 350 MPa **caractérisée par** un allongement inférieur à 0,2 %.

2. Procédé selon la revendication 1, **caractérisé en ce que** la température du recuit d'adoucissement effectué après le laminage à chaud est comprise entre 1000°C et 1075°C.

3. Procédé selon la revendication 1 ou la revendication 2, **caractérisé en ce que** la température du recuit de recristallisation au défilé effectué après le laminage à froid est comprise entre 1000°C et 1075°C.

4. Procédé selon l'une quelconque des revendications 1 à 3, **caractérisé en ce que** le temps de refroidissement entre la température de recuit et 500°C est inférieur à 5 minutes.

5. Procédé selon l'une quelconque des revendications 1 à 4, **caractérisé en ce que** l'atmosphère neutre ou réductrice sous laquelle est effectué le recuit est constituée de 20 % à 30 % d'azote et de 80 % à 70 % d'hydrogène et a un point de rosée inférieur à - 40°C.

6. Procédé selon l'une quelconque des revendications 1 à 5, **caractérisé en ce qu'**on effectue en outre un planage engendrant un taux d'écrouissage équivalent inférieur à 5 %, avant le traitement de durcissement.

7. Procédé selon la revendication 6, **caractérisé en ce que** le taux d'écrouissage équivalent engendré par le planage est supérieur à 2 %.

8. Procédé selon l'une quelconque des revendications 1 à 7, **caractérisé en ce que**, avant, pendant ou après le laminage à froid, on abrase, par exemple par polissage, au moins une face de la bande de façon à obtenir, après le recuit de recristallisation, une couche de couleur dorée uniforme sur ladite au moins une face.

9. Procédé selon l'une quelconque des revendications 1 à 8, **caractérisé en ce que** ledit demi-produit qui est par exemple un lingot, une brame ou une billette est constitué d'un alliage élaboré au four à arc électrique et par affinage en poche ou au four par induction.

10. Procédé selon la revendication 9, **caractérisé en ce que**, pour fabriquer le demi-produit, on coule une électrode de refusion qu'on refond sous laitier électro-conducteur (ESR) ou sous vide (VAR).

11. Procédé selon l'une quelconque des revendications 1 à 8, **caractérisé en ce que** ladite bande mince coulée directement est constituée d'un alliage élaboré au four à arc électrique et par affinage en poche ou au four par induction.

12. Bande en alliage Fe-Ni susceptible d'être obtenue par le procédé selon la revendication 1 ayant une limite d'élasticité supérieure à 600 MPa et une résistance au fluage à 600°C pendant 1 heure sous 350 MPa **caractérisée par** un allongement inférieur à 0,2 %.

13. Bande selon la revendication 12, **caractérisée en ce que** la composition chimique de l'alliage est telle que :$\text{40,5 % ≤ Ni + Co + Cu ≤ 44,5 %}$$\text{0 % ≤ Co ≤ 5 %}$$\text{0 % ≤ Cu ≤ 3 %}$$\text{1,5 % ≤ Ti ≤ 3,5 %}$$\text{0 % ≤ Nb + Ta/2 ≤ 1 %}$$\text{0,05 % ≤ Al ≤ 1 %}$$\text{0 % ≤ Cr ≤ 0,5 %}$$\text{0 % ≤ Zr ≤ 0,5 %}$$\text{0 % ≤ Mo + W/2 ≤ 0,1 %}$$\text{C ≤ 0,05 %}$$\text{Si ≤ 0,5 %}$$\text{Mn ≤ 0,5 %}$$\text{S ≤ 0,01 %}$$\text{P ≤ 0,02 %}$$\text{0,0005 % ≤ B ≤ 0,003 %.}$

14. Bande en alliage Fe-Ni du type à durcissement structural γ' et/ou γ" dont le coefficient de dilatation thermique entre 20°C et 150°C est inférieur à 7x10⁻⁶/K à l'état non durci, **caractérisée en ce qu'**au moins une face comporte une couche dorée, **en ce qu'**elle est susceptible d'être obtenue à l'issue du traitement de recristallisation du procédé selon la revendication 1, et **en ce qu'**après le traitement de durcissement selon la revendication 1, elle a une limite d'élasticité supérieure à 600 MPa et une résistance au fluage à 600°C pendant 1 heure sous 350 MPa **caractérisée par** un allongement inférieur à 0,2 %.

15. Bande selon la revendication 14, **caractérisée en ce que** la composition chimique de l'alliage est telle que :$\text{40,5 % ≤ Ni + Co + Cu ≤ 44,5 %}$$\text{0 % ≤ Co ≤ 5 %}$$\text{0 % ≤ Cu ≤ 3 %}$$\text{1,5 % ≤ Ti ≤ 3,5 %}$$\text{0 % ≤ Nb + Ta/2 ≤ 1 %}$$\text{0,05 % ≤ Al ≤ 1 %}$$\text{0 % ≤ Cr ≤ 0,5 %}$$\text{0 % ≤ Zr ≤ 0,5 %}$$\text{0 % ≤ Mo + W/2 ≤ 0,1 %}$$\text{C ≤ 0,05 %}$$\text{Si ≤ 0,5 %}$$\text{Mn ≤ 0,5 %}$$\text{S ≤ 0,01 %}$$\text{P ≤ 0,02 %}$$\text{0,0005 % ≤ B ≤ 0,003 %.}$

## Patentansprüche

1. Verfahren zum Herstellen eines Bandes aus einer Fe-Ni Legierung des Typs mit "struktureller Aushärtung γ' und/oder γ"", deren Wärmeausdehnungskoeffizient zwischen 20°C und 150°C unter 7·10⁻⁶/K liegt,wobei
- die chemische Zusammensetzung der Legierung die folgende ist:$\text{40% ≤ Ni + Co + Cu ≤ 45%}$$\text{0% ≤ Co ≤ 5%}$$\text{0≤ Cu ≤ 3%}$$\text{0,5% ≤ Ti ≤ 4%}$$\text{0,02% ≤ Al ≤ 1,5%}$$\text{0% ≤ Nb + Ta/2 ≤ 6%}$$\text{0% ≤ Cr ≤ 3%}$$\text{0% ≤ Zr ≤ 1%}$$\text{0% ≤ Mo + W/2 ≤ 3%}$$\text{C ≤ 0,1%}$$\text{Si ≤ 0,7%}$$\text{Mn ≤ 0,7%}$$\text{S ≤ 0,02%}$$\text{P ≤ 0,04%}$$\text{0% ≤ B ≤ 0,005%}$ und als Rest Eisen und aus der Herstellung resultierende Verunreinigungen,
- man ein warmes Band sei es durch Warmwalzen eines Halbzeuges, sei es durch fallenden Guss eines dünnen Bandes herstellt, das eventuell leicht warmgewalzt wird, und das warme Band einem Weichglühen unterwirft, das in einem Halten zwischen 950°C und 1200°C gefolgt von einer Abkühlung auf eine Temperatur unter 500°C, wobei die Dauer der Abkühlung zwischen der Temperatur des Weichglühens und 500°C unter 5 Minuten liegt, und gegebenenfalls einem Beizen besteht, um ein weichgemachtes Band zu erhalten,
- man ein hartes Band durch Kaltwalzen des weichgemachten Bandes mit einem Reduktionsverhältnis vom mehr als 5% herstellt,
- man das harte Band einem Rekristallisationsglühens unter einer neutralen oder reduzierenden Atmosphäre unterwirft, indem es entweder mit einer Verweilzeit zwischen 30 Sekunden und 5 Minuten zwischen 1000°C und 1200°C durchläuft, oder statisch auf einer Temperatur zwischen 1000°C und 1050°C während einer Zeit zwischen 15 Minuten und 5 Stunden gehalten wird, woran sich eine Abkühlung bis auf eine Temperatur von unter 500°C mit einer Abkühlungsgeschwindigkeit anschließt, die ausreicht, um die Bildung von härtenden Ausfällungen zu vermeiden,und
- man das Band dann einer Aushärtungsbehandlung zwischen 500°C und 800°C unterwirft, wobei das Band nach der Aushärtung einen Fließwiderstand bei 600°C während 1 Stunde bei 350 MPa hat, die sich durch eine Dehnung von weniger als 0,2 % auszeichnet.

2. Verfahren nach Anspruch 1, **dadurch gekennzeichnet, daß** die Temperatur des Weichglühens, das nach dem Warmwalzen bewirkt wird, zwischen 1000°C und 1075°C liegt.

3. Verfahren nach Anspruch 1 oder Anspruch 2, **dadurch gekennzeichnet, daß** die Temperatur des Rekristallisationsglühens im Durchlauf, das nach dem Kaltwalzen bewirkt wird, zwischen 1000°C und 1075°C liegt.

4. Verfahren nach einem der Ansprüche 1 bis 3, **dadurch gekennzeichnet, daß** die Abkühlungszeit zwischen der Glühtemperatur und 500°C unter 5 Minuten liegt.

5. Verfahren nach einem der Ansprüche 1 bis 4, **dadurch gekennzeichnet, daß** die neutrale oder reduzierende Atmosphäre, in der das Glühen bewirkt wird, aus 20% bis 30% Stickstoff und 80% bis 70% Wasserstoff, mit einem Taupunkt von unter -40°C besteht.

6. Verfahren nach einem der Ansprüche 1 bis 5, **dadurch gekennzeichnet, daß** man vor der Aushärtungsbehandlung weiterhin ein Walzrichten bewirkt, das zu einem Dressiermaß führt, das weniger als 5% equivalent ist.

7. Verfahren nach Anspruch 6, **dadurch gekennzeichnet, daß** das equivalente Dressiermaß, das durch Walzrichten bewirkt wird, über 2% liegt.

8. Verfahren nach einem der Ansprüche 1 bis 7, **dadurch gekennzeichnet, daß** man vor, bei oder nach dem Kaltwalzen beispielsweise durch Polieren wenigstens eine Fläche des Bandes derart abreibt, daß nach dem Rekristallisationsglühen eine gleichförmige goldfarbende Schicht auf dieser wenigstens einen Fläche erhalten wird.

9. Verfahren nach einem der Ansprüche 1 bis 8, **dadurch gekennzeichnet, daß** das Halbzeug, das beispielsweise ein Block, eine Bramme oder ein Barren ist, aus einer Legierung besteht, die in einem elektrischen Lichtbogen und durch Frischen in einer Pfanne oder in einem Induktionsofen erschmolzen wurde.

10. Verfahren nach Anspruch 9, **dadurch gekennzeichnet, daß** man zum Herstellen des Halbzeuges eine Umschmelzelektrode gießt, die man unter elektrisch leitender Schlacke (ESR) oder unter Unterdruck (VAR) umschmelzt.

11. Verfahren nach einem der Ansprüche 1 bis 8, **dadurch gekennzeichnet, daß** das dünne fallend gegossene Band aus einer in einem elektrischen Lichtbogenofen und durch Frischen in einer Pfanne oder in einem Induktionsofen erschmolzenen Legierung besteht.

12. Band aus einer Fe-Ni Legierung das nach dem Verfahren nach Anspruch 1 erhalten werden kann, mit einer Elastizitätsgrenze über 600 MPa und einem Fließwiderstand bei 600°C während einer Stunde bei 350 MPa, der durch eine Dehnung unter 0,2% gekennzeichnet ist.

13. Band nach Anspruch 12, **dadurch gekennzeichnet, daß** die chemische Zusammensetzung der Legierung die folgende ist:$\text{40,5 % ≤ Ni + Co + Cu ≤ 44,5 %}$$\text{0% ≤ Co ≤ 5%}$$\text{0%≤ Cu ≤ 3%}$$\text{1,5% ≤ Ti ≤ 3,5%}$$\text{0% ≤ Nb + Ta/2 ≤ 1%}$$\text{0,05% ≤ Al ≤ 1%}$$\text{0% ≤ Cr ≤ 0,5%}$$\text{0% ≤ Zr ≤ 0,5%}$$\text{0% ≤ Mo + W/2 ≤ 0, 1%}$$\text{C ≤ 0,05%}$$\text{Si ≤ 0,5%}$$\text{Mn ≤ 0,5%}$$\text{S ≤ 0,01%}$$\text{P ≤ 0,02%}$$\text{0,0005% ≤ B ≤ 0,003%.}$

14. Band aus einer Fe-Ni-Legierung vom Typ mit struktureller Aushärtung γ' und/oder γ'', deren Wärmeausdehnungskoeffizient zwischen 20°C und 150°C unter 7·10⁻⁶/K im nicht gehärteten Zustand liegt, **dadurch gekennzeichnet, dass** wenigstens eine Fläche eine goldfarbene Schicht umfasst, dass es nach einer Rekristallisationsbehandlung des Verfahrens nach Anspruch 1 erhalten werden kann und dass es nach der Aushärtungsbehandlung nach Anspruch 1 eine Elastizitätsgrenze über 600 MPa und einen Fließwiderstand bei 600°C während einer Stunde bei 350 MPa hat, der durch eine Dehnung von unter 0,2 % gekennzeichnet ist.

15. Band nach Anspruch 14, **dadurch gekennzeichnet dass** die chemische Zusammensetzung der Legierung die folgende ist:$\text{40,5% ≤ Ni + Co + Cu ≤ 44,5%}$$\text{0% ≤ Co ≤ 5%}$$\text{0≤ Cu ≤ 3%}$$\text{1,5% ≤ Ti ≤ 3,5%}$$\text{0% ≤ Nb + Ta/2 ≤ 1%}$$\text{0,05% ≤ Al ≤ 1%}$$\text{0% ≤ Cr ≤ 0,5%}$$\text{0% ≤ Zr ≤ 0,5%}$$\text{0% ≤ Mo + W/2 ≤ 0,1%}$$\text{C ≤ 0,05%}$$\text{Si ≤ 0,5%}$$\text{Mn ≤ 0,5%}$$\text{S ≤ 0,01%}$$\text{P ≤ 0,02%}$$\text{0,0005% ≤ B ≤ 0,003%.}$

## Claims

1. Method for producing an Fe-Ni alloy strip of the type "with γ' and/or γ" structural hardening", the thermal expansion coefficient of which between 20°C and 150°C is less than 7x10⁻⁶/K, according to which:
- the chemical composition of the alloy is such that:$\text{40% ≤ Ni + Co + Cu ≤ 45%}$$\text{0% ≤ Co ≤ 5%}$$\text{0% ≤ Cu ≤ 3%}$$\text{0.5% ≤ Ti ≤ 4%}$$\text{0.02% ≤ Al ≤ 1.5%}$$\text{0% ≤ Nb + Ta/2 ≤ 6%}$$\text{0% ≤ Cr ≤ 3%}$$\text{0% ≤ Zr ≤ 1%}$$\text{0% ≤ Mo + W/2 ≤ 3%}$$\text{C ≤ 0.1%}$$\text{Si ≤ 0.7%}$$\text{Mn ≤ 0.7%}$$\text{S ≤ 0.02%}$$\text{P ≤ 0.04%}$$\text{0% ≤ B ≤ 0.005%}$ the remainder being iron and impurities resulting from the smelting,
- a hot strip is produced either by hot rolling of a semifinished product or by thin strip direct casting, possibly hot rolled to a slight extent, and the hot strip is subjected to a thermal softening comprising a holding time between 950°C and 1200°C, followed by a cooling to a temperature less than 500°C, the duration of the cooling between the thermal softening temperature and 500°C being less than 5 mn, and possibly a pickling, in order to obtain a softened strip.
- a work-hardened strip is produced by cold rolling of said softened strip, with a reduction ratio greater than 5%,
- the work-hardened strip is subjected to a subcritical annealing under a neutral or reducing atmosphere, achieved either with reeling-off with a dwell time between 1000°C and 1200°C of between 30 s and 5 mn, or statically with a holding time at a temperature between 1000°C and 1050°C for a time of between 15 mn to 5 h, followed by a cooling to a temperature less than 500°C at a cooling rate adequate to avoid the formation of hardening precipitates, and
- the strip is then subjected to a hardening treatment between 500°C and 800°C, after hardening the strip having a resistance to plastic flow at 600°C for 1 hour at 350 MPa **characterised by** an elongation less than 0.2%.

2. Method according to claim 1, **characterised in that** the temperature of the thermal softening effected after the hot rolling is between 1000°C and 1075°C.

3. Method according to claim 1 or claim 2, **characterised in that** the temperature of the subcritical annealing with reeling-off effected after the cold rolling is between 1000°C and 1075°C.

4. Method according to any of the claims 1 to 3, **characterised in that** the cooling time between the annealing temperature and 500°C is less than 5 minutes.

5. Method according to any of the claims 1 to 4, **characterised in that** the neutral or reducing atmosphere under which the annealing is effected comprises 20% to 30% nitrogen and 80% to 70% hydrogen and has a dew point less than -40°C.

6. Method according to any of the claims 1 to 5, **characterised in that** furthermore a planishing is effected, which causes an equivalent work-hardening ratio less than 5%, before the hardening treatment.

7. Method according to claim 6, **characterised in that** the equivalent work-hardening ratio caused by the planishing is greater than 2%.

8. Method according to any of the claims 1 to 7, **characterised in that**, before, during or after the cold rolling, at least one face of the strip is abraded, for example by polishing, so as to obtain, after the subcritical annealing, a layer of uniform gilded colour on said at least one face.

9. Method according to any of the claims 1 to 8, **characterised in that** said semifinished product, which is for example an ingot, a slab or a billet, is formed from an alloy which is smelted in an arc resistance furnace and by refining in the ladle or in the furnace by induction.

10. Method according to claim 9, **characterised in that**, in order to produce the semifinished product, a remelting electrode is cast which is resmelted by the electroslag remelting process (ESR) or in a vacuum (VAR).

11. Method according to any of the claims 1 to 8, **characterised in that** said thin strip, which is cast directly, is formed from an alloy smelted in an arc resistance furnace and by refining in the ladle or in the furnace by induction.

12. Fe-Ni alloy strip which is able to be obtained by the method according to claim 1, having an elastic limit greater than 600 MPa and a resistance to plastic flow at 600°C for 1 hour at 350 MPa **characterised by** an elongation less than 0.2%.

13. Strip according to claim 12, **characterised in that** the chemical composition of the alloy is such that:$\text{40.5% ≤ Ni + Co + Cu ≤ 44.5%}$$\text{0% ≤ Co ≤ 5%}$$\text{0% ≤ Cu ≤ 3%}$$\text{1.5% ≤ Ti ≤ 3.5%}$$\text{0% ≤ Nb + Ta/2 ≤ 1%}$$\text{0.05% ≤ Al ≤ 1%}$$\text{0% ≤ Cr ≤ 0.5%}$$\text{0% ≤ Zr ≤ 0.5%}$$\text{0% ≤ Mo + W/2 ≤ 0.1%}$$\text{C ≤ 0.05%}$$\text{Si ≤ 0.5%}$$\text{Mn ≤ 0.5%}$$\text{S ≤ 0.01%}$$\text{P ≤ 0.02%}$$\text{0.0005% ≤ B ≤ 0.003%.}$

14. Fe-Ni alloy strip of the type with γ' and/or γ" structural hardening, the thermal expansion coefficient of which between 20°C and 150°C is less than 7x10⁻⁶/K in the non-hardened state, **characterised in that** at least one face comprises a gilded layer, **in that** it is able to be obtained at the end of the recrystallisation treatment of the method according to claim 1 and **in that**, after the hardening treatment according to claim 1, it has an elastic limit greater than 600 MPa and a resistance to plastic flow at 600°C for 1 hour at 350 MPa **characterised by** an elongation less than 0.2%.

15. Strip according to claim 14, **characterised in that** the chemical composition of the alloy is such that:$\text{40.5% ≤ Ni + Co + Cu ≤ 44.5%}$$\text{0% ≤ Co ≤ 5%}$$\text{0% ≤ Cu ≤ 3%}$$\text{1.5% ≤ Ti ≤ 3.5%}$$\text{0% ≤ Nb + Ta/2 ≤ 1%}$$\text{0.05% ≤ Al ≤ 1%}$$\text{0% ≤ Cr ≤ 0.5%}$$\text{0% ≤ Zr ≤ 0.5%}$$\text{0% ≤ Mo + W/2 ≤ 0.1%}$$\text{C ≤ 0.05%}$$\text{Si ≤ 0.5%}$$\text{Mn ≤ 0.5%}$$\text{S ≤ 0.01%}$$\text{P ≤ 0.02%}$$\text{0.0005% ≤ B ≤ 0.003%.}$
